# FASCICULE DE BREVET EUROPEEN

(11) **EP 0 360 708 B1**
(45) Date de publication et mention de la délivrance du brevet: **29.11.1995**
(21) Numéro de dépôt: 89420348.8
(22) Date de dépôt: 14.09.1989
(51) Int. Cl.: D01F 6/74, D01F 6/78

(54) **Fils à base de polyamide imide et leur procédé d'obtention**
Polyamid-imidgarne und deren Herstellung
Polyamide imide yarns and their production

(30) Priorité: 21.09.1988 FR 8812560
(43) Date de publication de la demande: 28.03.1990
(73) Titulaire: RHONE-POULENC FIBRES, 69003 Lyon (FR)
(72) Inventeur: Barthelemy, Pascal, F-69003 Lyon (FR); Testard, Bruno, F-69004 Lyon (FR)
(74) Mandataire: Esson, Jean-Pierre

(56) Documents cités:
- FR-A- 2 079 785
- FR-A- 2 149 020
- FR-A- 2 165 236
- FR-A- 2 354 187

## Description

La présente invention concerne des fils synthétiques thermostables à base de polyamide-imide de propriétés améliorées.

Elle concerne également un procédé d'obtention de tels fils.

Il est déjà connu, selon le FR 2 079 785 de préparer des fils brillants à base de polyamide-imide obtenu par polycondensation d'un diisocyanate avec un anhydride d'acide aromatique en présence d'un dicarboxybenzène sulfonate de métal et éventuellement d'un diacide aromatique, et contenant au moins 3 % d'enchaînements issus de dicarboxy-3,5 benzène sulfonate alcalin ou alcalinoterreux, par filage humide d'une solution de polymère dans la N-méthylpyrrolidone, dans un bain coagulant aqueux contenant également de la N-méthylpyrrolidone puis étirage, lavage, séchage et surétirage.

Mais de tels fils possèdent des caractéristiques mécaniques trop faibles pour certaines applications et une coloration jaune-marron trop importante et présentent une dégradation thermique et une mauvaise résistance à la photodégradation.

Les fils de polyamide-imide selon la présente invention possèdent des caractéristiques nettement supérieures à celles des fils de polyamide-imide de l'art antérieur. Ils possèdent la structure chimique suivante :
- des unités amide-imide (A) de formule :
- des unités amide (B) de formule :

   -NH-R-NH-CO-R₂-CO-
- et éventuellement des unités amide (C) de formule : dans lesquelles R représente un radical aromatique divalent, R₁ représente un radical aromatique trivalent, R₂ représente un radical aromatique divalent et M un métal alcalin ou alcalino terreux, les unités A représentant 80 à 100 % de l'ensemble des unités, les unités B représentant 1 à 5 % de l'ensemble des unités et les unités C représentant 0 à 20 % de l'ensemble des unités, la sommes des unités A + B + C étant égale à 100 %.

Les fils selon l'invention sont également caractérisés par un indice de polydispersité I ≦ 2, 2 une ténacité ≧ 45 CN/tex, un module de Young ≧ 3,8 GPa, un allongement ≦ 25 % et une couleur définie par la luminance Y > 25 %, le degré de blanc DB < 30, l'indice de jaune IJ > 170.

De préférence, la ténacité est de l'ordre de 50 à 55 cN/tex, le module ≧ 4 GPa, la luminance Y > 30 %, le degré de blanc < 28, l'indice de jaune > 190.

La stabilité à la lumière des PAI selon l'invention peut être également très améliorée par rapport à celle des fils PAI connus jusque là. Elle est évaluée par la rétention des propriétés mécaniques : de ténacité à la rupture ≧ 50 %, de travail à la rupture ≧ 18 %, d'allongement ≧ 35 %. La stabilité à la lumière est mesurée selon la méthode décrite ci-dessous.

Selon la présente invention on entend par polyamide-imide (PAI) des polymères obtenus par polycondensation dans tout solvant approprié :
- d'au moins un diisocyanate de formule : OCN-R-NCO dans laquelle R est un groupe aromatique divalent tel que le diphénylméthane-4,4 diisocyanate et de préférence le diphényléther 4,4'diisocyanate ou leurs mélanges, avec :
- un anhydrique acide aromatique tel que l'anhydride trimellique,
- un diacide aromatique tel que l'acide téréphtalique,
- et éventuellement un dicarboxybenzène sulfonate de métal alcalin ou alcalino terreux de préférence le dicarboxybenzène sulfonate de sodium ou de potassium.

Les fils selon l'invention possèdent une structure chimique telle que définie ci-dessus dans laquelle R est un radical tel que :
et de préférence
et R₁ de préférence un radical

R₂ de préférence un radical
et M est de préférence Na ou K.

Selon la présente demande les fils de PAI sont aussi caractérisés par une valeur de l'indice de polydispersité I ≦ 2,2. Cet indice correspond au rapport M̅w̅ / M̅n̅ , les valeurs de M̅n̅ et M̅w̅ étant déterminées par chromatographie d'exclusion sur gel (GPC) dans la NMP à 80°C et 0,1 mole/litre de bromure de lithium, les masses étant exprimées par rapport à un étalonnage de polystyrène.

L'indice de polydipersité des fils de PAI selon l'invention reste faible : il correspond à un resserrement de la distribution des masses moléculaires. De manière surprenante il reste faible au niveau des fils terminés malgré les différents traitements subis par les filaments au cours de leur élaboration.

De manière surprenante les fils selon l'invention possèdent également des caractéristiques mécaniques et thermiques excellentes, bien supérieures à celles des fils de polyamide-imide selon le FR 2 079 785. En particulier la ténacité est supérieure ou égale à 45 cN/tex, de préfèrence à 50 ou 55 cN/tex. La mesure est effectuée sur un dynamomètre manuel ou automatique à gradient d'allongement constant sur une éprouvette de fil soumise à une traction longitudinale jusqu'à sa rupture. Le dynamomètre est relié à un calculateur qui fournit les valeurs numériques du titre (dtex) de la force à la rupture (cN) de la ténacité à la rupture =
et de l'allongement à la rupture %. Les valeurs correspondent à une moyenne de 20 mesures.

L'allongement à la rupture est mesuré comme indiqué ci-dessus. Il est inférieur ou égal à 25 %.

Le module de Young E longitudinal des fils PAI selon l'invention est ≧ 3,8 GPa, de préférence ≧ 4 GPa. C'est le rapport
obtenu au départ de la courbe force/allongement. La force spécifique (ténacité) correspond au rapport:
Δl étant l'accroissement de la longueur de l'éprouvette à l'instant t auquel correspond le titre réel et lo la longueur initiale de l'éprouvette.

Le fil PAI est selon l'invention également caractérisé par une faible coloration de surface qui est évaluée par trois valeurs essentielles :
- la luminance γ % > 25 %, de préférence > 30 %
- le degré de blanc DB < 30, de préférence < 28,
- l'indice de jaune IJ > 170, de préférence > 190, mesurées de la manière suivante :
- l'échantillon est broyé dans un moulin à café de façon à obtenir une bourre de quelques millimètres d'épaisseur et 4 cm². La bourre est placée entre 2 plaques de verre, le tout placé dans un appareil de marque "Elrepho" (Zeiss). Les résultats suivants sont obtenus :
- Y % : la luminance qui donne un classement de l'échantillon dans l'échelle des gris et qui traduit l'impression de clair et de foncé ;
- Y % = 100 correspond à un blanc parfait
- Y % = 0 correspond à un noir parfait.

Le degré de blanc définit un point de couleur dans le plan de chromaticité.

L'indice de jaune est une expression de la pureté colorimétrique dans le jaune.

Les fils PAI selon l'invention peuvent également posséder une bonne stabilité à la lumière mesurée après exposition dans des conditions sévères de vieillissement et quantifiée par :
- une rétention de ténacité à la rupture ≧ 50 %, de préférence ≧ 52 %,
- une rétention de travail à la rupture ≧ 18 %, de préférence ≧ 20 %,
- une rétention de l'allongement ≧ 35 %, de préférence ≧ 38 %.

Les mesures de stabilité à la lumière sont effectuées dans une enceinte qui permet d'étudier expérimentalement le photovieillissement des polymères en atmosphère sèche. Les échantillons à éprouver sont disposés sur une tourelle cyclindrique animée d'un mouvement de rotation circulaire située au centre d'une enceinte parallélépipédique dont les quatre coins sont occupés par une lampe à vapeur de mercure "moyenne pression" type MAZDA MA 400 Watts. L'enveloppe ne laisse passer que les radiations supérieures à 300 nm (spectre solaire). La température dans l'enceinte est de 60°C.
Mode opératoire : La fenêtre en papier de 1,4 cm sur laquelle est fixé l'échantillon lors de la détermination des propriétés mécaniques sur INSTRON est elle même placée sur un des 24 supports de la tourelle de la chambre. Après l'exposition on récupère la fenêtre en papier et l'on détermine les caractéristiques mécaniques du monofilament selon la méthode de détermination des propriétés mécaniques indiquée ci-dessus.

Les résultats sont présentés sous forme de courbes donnant le pourcentage des caractéristiques mécaniques restant à une fibre exposée par rapport à une non exposée en fonction de la durée d'exposition. Les valeurs obtenues dépendent des monomères de départ, les meilleurs résultats étant obtenus avec le diisocyanate 4,4′ diphényléther.

Des comparaisons ont aussi été faites par rapport aux fils de PAI selon le FR 2 079 785.

Les fils selon l'invention ont une nette supériorité par rapport aux fils PAI connus.

Les fils selon l'invention possèdent aussi une bien meilleure tenue thermique que celle des fils PAI connus : elle est évaluée par la vitesse de dégradation correspondant à un pourcentage de perte de poids en fonction du temps à une température de 375°, sous air.

La dégradation isothermique des fils de PAI selon l'invention est généralement ≦ 3 % par heure, et de préférence ≦ 2 % par heure.

Le niveau de cette dégradation dépend également des monomères de départ, les meilleurs résultats étant obtenus avec le diisocyanate 4,4′ diphényléther.

Les filaments, fils, fibres selon la présente invention peuvent être utilisés seuls ou mélangés avec des fils ou fibres naturels ou synthétiques dans le but de modifier ou d'améliorer certaines propriétés. Ils sont particulièrement intéressants pour le réalisation de vêtements de travail, de protection, gràce à leurs propriétés mécaniques et à leur résistance thermique et à la lumière. De plus les fils obtenus sont faciles à teindre dans tous les coloris avec des colorants basiques.

Les fils de PAI selon la présente invention sont obtenus par filage à l'humide à partir de solutions de polymère dans un solvant ou mélange solvant. La concentration des solutions de filage est comprise entre 4 et 35 %, de préférence entre 5 et 35 %. Les polymères sont dissous dans un solvant ou mélange solvant contenant de 5 à 100 % en poids de diméthyléthylène urée de pH < 7 et 0 à 55 % d'un solvant polaire aprotique anhydre tel que la N-méthylpyrrolidone, le diméthylacétamide, le diméthyformamide, la tétraméthylurée ou la γ butyrolactone.

Les solutions utilisables dans le procédé selon l'invention doivent posséder une viscosité comprise entre 100 et 200 poises, de préférence entre 150 et 160 poises. Elles peuvent également contenir divers adjuvants tels que pigments, matifiants pour améliorer certaines propriétés.

Les solutions de PAI sont filées dans un bain coagulant aqueux binaire ou ternaire contenant un solvant ou mélange solvant en proportion de 30 à 80 % de solvant et 20 à 70 % d'eau, de préférence 40 à 70 % de solvant(s).

Le solvant utilisé peut être le diméthylformamide, la diméthylèthylène urée ou leur mélange. La bain de filage est maintenu entre 15 et 40°C de préférence 20 à 30°C. La longueur du bain coagulant est adaptable en fonction généralement de la concentration en solvant et de la température. Des bains ayant une plus forte teneur en solvant permettent généralement d'obtenir des fils de meilleure étirabilité, donc de meilleures propriétés finales. Toutefois, lorsque la concentration en solvant est plus élevée une plus grande longueur de bain est nécessaire.
Les filaments sortant du bain coagulant à l'état de gel sont ensuite étirés, par example dans l'air à un taux défini par le rapport $\frac{\text{V2}}{\text{V1}}$ x 100, V2 étant la vitesse des rouleaux d'étirage,
V1 celles des rouleaux délivreurs. Le taux d'étirage des fils à l'état de gel est d'au moins 100 %, de préférence au moins 110 % ou même plus.

Après étirage les filaments sont lavés par des moyens connus pour les débarrasser du ou des solvants. Ce lavage peut être effectué par exemple dans des bacs successifs dans lesquels de l'eau circule à contre-courant ou sur des rouleaux laveurs ou par tout autre moyen, de préférence à température ambiante.

Les filaments lavés sont alors séchés par des moyens connus, par exemple dans un sèchoir ou sur des rouleaux. La température de ce séchage peut varier dans de grandes limites ainsi que la vitesse qui est d'autant plus grande que la température est plus élevée. On a généralement avantage a effectuer un séchage avec élévation progressive de la température, cette température pouvant atteindre et même dépasser 200°C par exemple.

Les filaments subissent ensuite un surétirage à chaud pour améliorer leurs qualités mécaniques et en particulier leur ténacité, ce qui peut être intéressant pour certains emplois.

Ce surétirage à chaud peut être effectué par tout moyen connu : four, plaque, rouleau, rouleau et plaque, de préférence dans une enceinte fermée. Il doit être effectué à température d'au moins 150°C, pouvant atteindre et même dépasser 200 à 300°C. Son taux est généralement d'au moins 150 % mais il peut varier dans de grandes limites selon les qualités désirées pour le fil fini. Le taux d'étirage total est d'au moins 250 %, de préférence au moins 260 %.

L'ensemble étirage et surétirage peut être effectué en un ou plusieurs stades, en continu ou en discontinu avec les opérations précédentes. De plus l'étirage secondaire peut être combiné avec le séchage. Il suffit pour cela de prévoir, à la fin du séchage, une zone de température plus élevée permettant le surétirage.

### EXEMPLES 1 à 3 -

On prépare une solution de PAI à partir :

| | |
|---|---|
| - d'anhydride trimellique (ANTM) | 40 mole % |
| - d'acide isophtalique (AI) | 8 mole % |
| - de sel de sodium de l'acide sulfo 5 isophtalique (AiSNa) | 2 mole % |
| - diisocyanate 4,4′ diphényléther (DIDE) | 50 mole % |

dans la diméthyléthylène urée de pH ≦ 7 de manière à obtenir une concentration de 21 %, l'indice de polydispersité du polymère est de 1,78.

La solution, de viscosité 598 poises, est extrudée dans un bain coagulant aqueux contenant de la diméthyléthylène urée. Les filaments sortent du bain coagulant à l'état de gel et sont étirés dans l'air à température ordinaire. Ils sont lavés à l'eau dans un bain pour éliminer le solvant et séchés sur des rouleaux.

Les filaments lavés et séchés subissent un surétirage dans un four maintenu à une température élevée puis renvidés. Les conditions précises du procédé sont réunies dans le tableau 1 ci-dessous :

Les propriétés mécaniques des fils obtenus à partir des essais de traction sont réunies dans le tableau 2 suivant, comparativement à des fils obtenus à partir d'une solution de PAI dans la N-méthypyrrolidone et filés dans les conditions du brevet français FR 2079 785 déposé le 12/02/1970 (Exemple 3C).

**TABLEAU 2**

| Ex. | Allongement % | Ténacité cN/tex | Module GPa | Température: TG °C | Indice de Polydipersité. I |
|---|---|---|---|---|---|
| 1 | 21,2 | 45 | 6,2 | 254 | 2,05 |
| 2 | 17 | 46 | 6,4 | 265 | 2,05 |
| 3 C | 29 | 33 | 3,6 | 278 | 3 |

### - Coloration de surface :

| | Ex. 1 | Ex. 2 | Ex. 3C |
|---|---|---|---|
| Luminance γ % | 31,1 | 33 | 21,8 |
| Degré de blanc DB | 26,4 | 27 | 37,7 |
| Indice de Jaune IJ | 194 | 197 | 164 |

### - Stabilité à la lumière (après 40 heures d'exposition dans l'enceinte)

| | Ex. 1 | Ex. 2 | Ex. 3C |
|---|---|---|---|
| - Rétention | | | |
| .ténacité rupture | 52 % | 55 % | 31 % |
| .travail rupture | 20 % | 22 % | 5 % |
| .allongement | 38 % | 39 % | 17 % |

- Après exposition dans l'enceinte pendant 20 heures seulement, selon la méthode décrite ci-dessus, on remarque également de fàçon spectaculaire la chute importante en masse de polymère PAI selon l'exemple 3C : Mw̅ passe de 147120 à 62950 soit une perte de 84170. Par contre un polymère selon l'invention perd nettement moins :

Mw̅ passe de 116400 à 99720 soit une perte de 16680. De même l'indice de polydispersité du polymère selon l'invention après exposition passe de 2,05 à 2,13 alors que selon l'exemple 3C, l'indice de polydispersité passe de 3 à 4,12.

On constate donc que la chute des propriétés mécaniques traduit une dégradation des chaines de polymère plus importante pour les fils de l'exemple 3C que pour les fils selon l'invention.

### - Tenue thermique :

Cinétique de dégradation, c'est à dire la perte de poids en fonction du temps représenté par V en %.heure ⁻¹

| | 375°C sous air | | |
|---|---|---|---|
| | Ex. 1 | Ex. 2 | Ex. 3C |
| Vitesse de dégradation % h⁻¹ | 2 | 1,9 | 6,8 |

### - EXEMPLE 4 -

On prépare un polymère identique à celui décrit dans les exemples 1,2,3 mais possédant un indice de polydipersité I = 1,85.

La solution de ce polymère dans la DMEU possède une concentration de 21 % et une viscosité de 781 poises. Elle est filée dans les conditions suivantes :

Les propriétés mécaniques des fils sont les suivantes :

| Ex. | Allongement % | Ténacité cN/tex | Module GPa | Température TG °C | Indice de Polydipersité. I |
|---|---|---|---|---|---|
| 4 | 23 | 51 | 6,3 | 265 | 2,2 |

### - Coloration de surface :

| | |
|---|---|
| - luminance γ % | 31 |
| - Degré de blanc DB | 25 |
| - Indice de jaune IJ | 196 |

### - Stabilité lumière (après 40 heures d'exposition dans l'enceinte)

### - Indice de polydispersité : après 20 heures d'exposition 2,2

### - Tenue thermique :

Cinétique de dégradation (%.h⁻¹) : 2

### - EXAMPLES 5 à 7 :

On prépare une solution de PAI de même structure chimique que celle décrite dans l'exemple 1 dans un mélange de DMEU/DMF en proportion 72/28. Le polymère obtenu a un indice de polydispersité I=1,73 et la solution de concentration 21 % a une viscosité de 405 poises.

Elle est extrudée dans un bain coagulant aqueux puis les filaments sont étirés et traités dans les conditions réunies dans le tableau 3 suivant :

Les propriétés mécaniques des fils obtenus sont réunis dans le tableau 4 suivant :

**TABLEAU 4**

| Ex. | Allongement % | Ténacité cN/tex | Module GPa | Indice de Polydipersité. I |
|---|---|---|---|---|
| 5 | 10,2 | 55,3 | 9,87 | 2,2 |
| 6 | 14,03 | 46 | 6,45 | 2,15 |
| 7 | 13 | 56,4 | 9,9 | 2,2 |

### - Coloration de surface :

| | Ex. 5 | Ex. 6 | Ex. 7 |
|---|---|---|---|
| Luminance γ % | 30 | 31 | 31 |
| Degré de blanc DB | 25 | 26 | 25,4 |
| Indice de Jaune IJ | 195 | 194 | 197 |

### - Stabilité à la lumière : (après 40 heures d'exposition)

| | Ex. 5 | Ex. 6 | Ex. 7 | Nomex |
|---|---|---|---|---|
| - Rétention | | | | |
| .ténacité rupture | 50 % | 52 % | 55 % | 47 % |
| .travail rupture | 19 % | 21 % | 21 % | - |
| .allongement | 35 % | 35 % | 37 % | 16 % |
| . module | 100 % | 100 % | 100 % | 80 % |

A titre de comparaison une fibre polymétaphénylèneisophtalamide connue dans le commerce sous la marque Nomex T 450 a été soumise au même test de photodégradation que les fibres de l'invention. La rétention de certaines propriétés est indiquée dans le tableau ci-dessus.

### - Tenue thermique :

| | Ex. 5 | Ex. 6 | Ex. 7 |
|---|---|---|---|
| Vitesse de dégradation % h⁻¹ | 2,1 | 1,9 | 1,8 |

## Revendications (Revendications pour l'(les) Etat(s) contractant(s) suivant(s): AT, BE, CH, LI, DE, FR, GB, IT, LU, NL, SE)

1. Filaments, fils et fibres synthétiques à base de polyamides-imides résistant; à la chaleur, qui comportent :
- des unités amide-imide (A) de formule :
- des unités amide (B) de formule :
-NH-R-NH-CO-R₂-CO
- éventuellement des unités amide (C) de formule : dans lesquelles R et R₂ représentent chacun un radical aromatique divalent, R₁ un radical aromatique trivalent et M un métal alcalin ou alcalino terreux, les unités (A) représentant 80 à 100 % de l'ensemble des unités, les unités (B) 1 à 5 % de l'ensemble des unités, les unités (C) 0 à 20 % de l'ensemble des unités, la somme des unités A + B + C étant égale à 100 %, et qui possèdent :
- un indice de polydispersité I ≦ 2,2
- une ténacité de rupture ≧ 45 cN/tex
- un module de Young ≧ 3,8 GPa
- un allongement ≦ 25 %
- une couleur définie par la luminance γ > 25 %, le degré de blanc DB < 30, l'indice de jaune IJ > 170.

2. Filaments, fils et fibres selon la revendication 1 caractérisés par le fait qu'ils possèdent une stabilité à la lumière mesurée par photovieillissement des fils en atmosphère sèche pendant 40 heures, quantifiée par une rétention de ténacité de rupture > 50 %, de travail à la rupture ≧ 18 %, d'allongement ≧ 35 %.

3. Filaments, fils et fibres selon la revendication 2 caractérisés par le fait qu'ils possèdent une rétention de ténacité > 52 %, de travail à la rupture > 20 %, d'allongement ≧ 38 %.

4. Filaments, fils et fibres selon la revendication 1 caractérisés par le fait qu'ils possèdent une stabilité thermique définie par la cinétique de dégradation correspondant à une perte de poids en fonction de la température ≦ 3 % par heure.

5. Filaments, fils et fibres selon la revendication 4 caractérisés par le fait qu'ils possèdent une cinétique de dégradation ≦ 2 % par heure.

6. Filaments, fils et fibres selon la revendication 1 caractérisés par le fait que la ténacité de rupture est ≧ 55 cN/tex

7. Filaments, fils et fibres selon la revendication 1 caractérisés par le fait que le module de Young est ≧ 5 GPa.

8. Filaments, fils et fibres selon la revendication 1 caractérisé; par le fait que la luminance est ≧ 30 %.

9. Filaments, fils et fibres selon la revendication 1 caractérisés par le fait que le degré de blanc est < 28.

10. Filaments, fils et fibres selon la revendication 1 caractérisés par le fait que l'indice de jaune est > 190.

11. Filaments, fils et fibre; selon la revendication 1 caractérisés par le fait que
R est un radical de formule

12. Filaments, fils et fibres selon la revendication 1 caractérisés par le fait que
R₁ est un radical de formule

13. Filaments, fils et fibres selon la revendication 1 caractérisés par le fait que
R₂ est un radical de formule

14. Procédé pour l'obtention de filaments, fils et fibres synthétiques à base de polyamides-imides selon la revendication 1, consistant à filer une solution de polyamide-imide, de concentration comprise entre 4 et 35 % dans un solvant ou mélange solvant contenant 5 - 100 % en poids de diméthyléthylène urée et 0 - 55 % d'un solvant polaire anhydre tel que la N-méthylpyrrolidone, le diméthylacétamide, le diméthylformamide, la tétraméthylurée ou la γ butyrolactone, dans un bain coagulant aqueux binaire ou ternaire contenant un mélange solvant en proportion de 30 - 80 % en poids de solvant et 20 - 70 % d'eau, maintenu à température comprise entre 15 et 40°C, à étirer les filaments à l'état de gel d'au moins 100 %, à laver à l'eau, puis à sécher par des moyens connus, et surétirer les filaments d'au moins 150 % à une température d'au moins 150°C, le taux total d'étirage étant d'au moins 250 %.

15. Procédé pour l'obtention de filaments, fils et fibres synthétiques résistants à la chaleur à base de polyamides-imides selon la revendication 14, caractérisé par le fait que le bain coagulant contient comme solvant du diméthylformamide, de la diméthyléthylène urée ou leur mélange.

## Revendications (Revendications pour l'(les) Etat(s) contractant(s) suivant(s): ES)

1. Procédé pour l'obtention de filaments, fils et fibres synthétiques à base de polyamides-imides résistants à la chaleur comportant :
· des unités amide-imide (A) de formule :
· des unités amide (B) de formule :
-NH-R-NH-CO-R₂-CO-
· éventuellement des unités amide (C) de formule : dans lesquelles R et R₂ représentent chacun un radical aromatique divalent, R₁ un radical aromatique trivalent et M un métal alcalin ou alcalino terreux, les unités (A) représentant 80 à 100 % de l'ensemble des unités, les unités (B) 1 à 5 % de l'ensemble des unités, les unités (C) 0 à 20 % de l'ensemble des unités, la sommes des unités (A) + (B) + (C) étant égale à 100 % et qui possèdent :
- un indice de polydispersité I ≦ 2,2
- une ténacité de rupture ≧ 45 cN/tex
- un allongement ≦ 25 %
- une couleur définie par la luminance Y > 25 %, le degré de blanc DB < 30, l'indice de jaune IJ > 170,
caractérisé par le fait qu'ils sont obtenus par filage humide de solutions de polyamide-imide de concentration en polymère comprise entre 4 - 35 % dans un solvant ou mélange solvant contenant 5 - 100 % en poids de diméthyléthylène urée et 0 - 55 % d'un solvant polaire anhydre tel que la N-méthylpyrrolidone, le diméthylacétamide, le diméthylformamide, la tétraméthylurée ou la γ butyrolactone, dans un bain coagulant aqueux binaire ou ternaire contenant un mélange solvant en proportion de 30 - 80 % en poids de solvant et 20 - 70 % d'eau, maintenu à température comprise entre 15 et 40°C, étirage des filaments à l'état de gel d'au moins 100 %, lavage à l'eau à contre-courant, séchage par des moyens connus, surétirage à température d'au moins 150°C, de 150 % au moins, le taux total d'étirage étant d'au moins 250 %.

2. Procédé pour l'obtention de filaments, fils et fibres synthétiques à base de polyamides-imides résistants à la chaleur selon la revendication 1, caractérisé par le fait que le bain coagulant contient comme solvant du diméthylformamide, de la diméthyléthylène urée ou leur mélange.

## Claims (Claims for the following Contracting State(s): AT, BE, CH, LI, DE, FR, GB, IT, LU, NL, SE)

1. Synthetic filaments, yarns and fibres based on heat-resistant polyamide-imides which comprise:
- amide-imide units (A) of formula:
- amide units (B) of formula:
-NH-R-NH-CO-R₂-CO
- optionally amide units (C) of formula: in which each of R and R₂ denotes a divalent aromatic radical, R₁ a trivalent aromatic radical and M an alkali or alkaline-earth metal, the units (A) representing 80 to 100 % of all the units, units (B) 1 to 5 % of all the units, units (C) 0 to 20 % of all the units, the sum of the units A + B + C being equal to 100 %, and which have:
- a polydispersity index I ≦ 2.2
- a rupture tenacity ≧ 45 cN/tex
- a Young's modulus ≧ 3.8 GPa
- an elongation ≦ 25 %
- a colour defined by the luminance Y > 25 %, the whiteness W < 30, the yellowness value YV > 170.

2. Filaments, yarns and fibres according to Claim 1, characterized in that they have a light-stability measured by photoaging of the yarns in a dry atmosphere for 40 hours, quantified by a retention of rupture tenacity > 50 %, of work at rupture ≧ 18 %, of elongation ≧ 35 %.

3. Filaments, yarns and fibres according to Claim 2, characterized in that they have a retention of tenacity > 52 %, of work at rupture > 20 %, of elongation ≧ 38 %.

4. Filaments, yarns and fibres according to Claim 1, characterized in that they have a heat stability defined by the kinetics of degradation corresponding to a loss in weight as a function of temperature ≦ 3 % per hour.

5. Filaments, yarns and fibres according to Claim 4, characterized in that they have kinetics of degradation ≦ 2 % per hour.

6. Filaments, yarns and fibres according to Claim 1, characterized in that the rupture tenacity is ≧ 55 cN/tex.

7. Filaments, yarns and fibres according to Claim 1, characterized in that the Young's modulus is ≧ 5 GPa.

8. Filaments, yarns and fibres according to Claim 1, characterized in that the luminance is ≧ 30 %.

9. Filaments, yarns and fibres according to Claim 1, characterized in that the whiteness is < 28.

10. Filaments yarns and fibres according to Claim 1, characterized in that the yellowness value is > 190.

11. Filaments, yarns and fibres according to Claim 1, characterized in that
R is a radical of formula

12. Filaments, yarns and fibres according to Claim 1, characterized in that
R₁ is a radical of formula

13. Filaments, yarns and fibres according to Claim 1, characterized in that
R₂ is a radical of formula

14. Process for obtaining synthetic filaments, yarns and fibres based on polyamide-imides according to Claim 1, consisting in spinning a solution of polyamide-imide, of concentration of between 4 and 35 % in a solvent or solvent mixture containing 5-100 % by weight of dimethylethyleneurea and 0-55 % of an anhydrous polar solvent such as N-methylpyrrolidone, dimethylacetamide, dimethylformamide, tetramethylurea or γ-butyrolactone, in a binary or ternary aqueous coagulating bath containing a solvent mixture in a proportion of 30-80 % by weight of solvent and 20-70 % of water, maintained at a temperature of between 15 and 40°C, in drawing the filaments in the state of a gel by at least 100 %, in washing with water and in then drying by known means, and overdrawing the filaments by at least 150 % at a temperature of at least 150°C, the total draw ratio being at least 250 %.

15. Process for obtaining heat-resistant synthetic filaments, yarns and fibres based on polyamide-imides according to Claim 14, characterized in that the coagulating bath contains, as solvent, dimethylformamide, dimethylethyleneurea or their mixture.

## Claims (Claims for the following Contracting State(s): ES)

1. Synthetic filaments, yarns and fibres based on heat-resistant polyamide-imides which comprise :
- amide-imide units (A) of formula :
- amide units (B) of formula :
-NH-R-NH-CO-R₂-CO-
- optionally amide units (C) of formula : in which each of R and R₂ denotes a divalent aromatic radical, R₁ a trivalent aromatic radical and M an alkali or alkaline-earth metal, the units (A) representing 80 to 100 % of all the units, units (B) 1 to 5 % of all the units, units (C) 0 to 20 % of all the units, the sum of the units A + B + C being equal to 100 %, and which have :
- a polydispersity index I ≦ 2,2
- a rupture tenacity ≧ 45 cN/tex
- a Young's modulus ≧ 3,8 GPa
- an elongation ≦ 25 %
- a colour defined by the luminance Y > 25 %, the whiteness W < 30, the yellowness value YV > 170,
characterized in that they are producing by wet spinning a solution of polyamide-imide, of concentration of between 4 and 35 % in a solvent or solvent mixture containing 5 - 100 % by weight of dimethylethyleneurea and 0 - 55 % of an anhydrous polar solvent such as N-methylpyrrolidone, dimethylacetamide, dimethylformamide, tetramethylurea or γ-butyrolactone, in a binary or ternary aqueous coagulating bath containing a solvent mixture in a proportion of 30 - 80 % by weight of solvent and 20 - 70 % of water, maintained at a temperature of between 15 and 40°C, in drawing the filaments in the state of a gel by at least 100 %, in washing with water and in then drying by known means, and overdrawing the filaments by at least 150 % at a temperature of at least 150°C, the total draw ratio being at least 250 %.

2. Process for obtaining heat-resistant synthetic filaments, yarns and fibres based on polyamide-imides according to claim 1, characterized in that the coagulating bath contains, as solvent, dimethylformamide, dimethylethyleneurea or their mixture.

## Patentansprüche (Patentansprüche für folgende(n) Vertragsstaat(en): AT, BE, CH, LI, DE, FR, GB, IT, LU, NL, SE)

1. Synthetische, hitzebeständige Filamente, Fäden und Fasern auf Basis von Polyamiden-imiden, enthaltend:
- Amid/Imid-Einheiten (A) der Formel:
- Amid-Einheiten (B) der Formel:
-NH - R - NH - CO - R₂ - CO
- gegebenenfalls Amid-Einheiten (C) der Formel: worin R und R₂ jeweils einen zweiwertigen aromatischen Rest darstellen, R₁ ein dreiwertiger aromatischer Rest ist, und M ein Alkali- oder Erdalkalimetall darstellt, wobei die Einheiten (A) 80 bis 100 % der Gesamtheit der Einheiten darstellen, die Einheiten (B) 1 bis 5 % der Gesamtheit der Einheiten darstellen, die Einheiten (C) 0 bis 20 % der Gesamtheit der Einheiten darstellen, wobei die Summe der Einheiten (A) + (B) + (C) gleich 100 % ist, und die besitzen:
- einen Polydispersitätsindex I ≦ 2,2
- eine Rißzähigkeit ≧ 45 cN/tex
- einen Young-Modul ≧ 3,8 GPa
- eine Dehnung ≦ 25 %
- eine Farbe, definiert durch die Leuchtdichte bzw.Leuchtkraft Y > 25%, den Weißgrad DB < 30, den Gelbmaßstab bzw.Vergilbungszahl IJ > 170.

2. Filamente, Fäden und Fasern gemäß Anspruch 1, dadurch gekennzeichnet, daß sie eine Lichtbeständigkeit, gemessen durch Photoalterung der Fäden in trockener Atmosphäre während 40 Stunden, quantifiziert durch eine Rückhaltung der Rißzähigkeit > 50 %, der Reißarbeit ≧ 18 %, der Dehnung ≧ 35 %, aufweisen.

3. Filamente, Fäden und Fasern gemäß Anspruch 2, dadurch gekennzeichnet, daß sie eine Rückhaltung der Zähigkeit > 52 %, der Reißarbeit > 20 %, der Dehnung ≧ 38 %, aufweisen.

4. Filamente, Fäden und Fasern gemäß Anspruch 1, dadurch gekennzeichnet, daß sie eine Hitzebeständigkeit, definiert durch die Abbaukinetik entsprechend einem Gewichtsverlust als Funktion der Temperatur ≦ 3 % pro Stunde, aufweisen.

5. Filamente, Fäden und Fasern gemäß Anspruch 4, dadurch gekennzeichnet, daß sie eine Abbaukinetik ≦ 2 % pro Stunde aufweisen.

6. Filamente, Fäden und Fasern gemäß Anspruch 1, dadurch gekennzeichnet, daß die Reißzähigkeit ≧ 55 cN/tex beträgt.

7. Filamente, Fäden und Fasern gemäß Anspruch 1, dadurch gekennzeichnet, daß der Young-Modul ≧ 5 GPa beträgt.

8. Filamente, Fäden und Fasern gemäß Anspruch 1, dadurch gekennzeichnet, daß die Leuchtkraft ≧ 30 % beträgt.

9. Filamente, Fäden und Fasern gemäß Anspruch 1, dadurch gekennzeichnet, daß der Weißgrad < 28 ist.

10. Filamente, Fäden und Fasern gemäß Anspruch 1, dadurch gekennzeichnet, daß die Vergilbungszahl > 190 ist.

11. Filamente, Fäden und Fasern gemäß Anspruch 1, dadurch gekennzeichnet, daß R ein Rest der Formel ist.

12. Filamente, Fäden und Fasern gemäß Anspruch 1, dadurch gekennzeichnet, daß R₁ ein Rest der Formel ist.

13. Filamente, Fäden und Fasern gemäß Anspruch 1, dadurch gekennzeichnet, daß R₂ ein Rest der Formel ist.

14. Verfahren zur Herstellung von synthetischen Filamenten, Fäden und Fasern auf Basis von Polyamiden-imiden gemäß Anspruch 1, darin bestehend, daß eine Lösung von Polyamid-imid einer Konzentration zwischen 4 und 35 % in einem Lösungsmittel oder Lösungsmittelgemisch, enthaltend 5 bis 100 Gew.-% Dimethylethylenharnstoff und 0 bis 55 % eines wasserfreien polaren Lösungsmittels, wie N-Methylpyrrolidon, Dimethylacetamid, Dimethylformamid, Tetramethylharnstoff oder γ-Butyrolacton, in ein wäßriges binäres oder ternäres Fällbad gesponnen wird, das ein Lösungsmittelgemisch im Verhältnis von 30 bis 80 Gew.-% Lösungsmittel und 20 bis 70 % Wasser enthält, und bei einer Temperatur zwischen 15 °C und 40 °C gehalten wird, daß die Filamente im Gelzustand um mindestens 100 % verstreckt werden, daß mit Wasser gewaschen wird, dann mit bekannten Mitteln getrocknet wird, und die Filamente um mindestens 150 % bei einer Temperatur von mindestens 150 °C überstreckt werden, wobei der Gesamtverstreckungsgrad mindestens 250 % beträgt.

15. Verfahren zur Herstellung von synthetischen, hitzebeständigen Filamenten, Fäden und Fasern auf Basis von Polyamiden-imiden gemäß Anspruch 14, dadurch gekennzeichnet, daß das Fällbad als Lösungsmittel Dimethylformamid, Dimethylethylenharnstoff oder deren Gemisch enthält.

## Patentansprüche (Patentansprüche für folgende(n) Vertragsstaat(en): ES)

1. Synthetische, hitzebeständige Filamente, Fäden und Fasern auf Basis von Polyamiden-imiden, enthaltend :
- Amid/Imid-Einheiten (A) der Formel :
- Amid-Einheiten (B) der Formel :
-NH-R-NH-CO-R₂-CO-
- gegebenenfalls Amid-Einheiten (C) der Formel : worin R und R₂ jeweils einen zweiwertigen aromatischen Rest darstellen, R₁ ein dreiwertiger aromatischer Rest ist, und M ein Alkali- oder Erdalkalimetall darstellt, wobei die Einheiten (A) 80 bis 100 % der Gesamtheit der Einheiten darstellen, die Einheiten (B) 1 bis 5 % der Gesamtheit der Einheiten darstellen, die Einheiten (C) 0 bis 20 % der Gesamtheit der Einheiten darstellen, wobei die Summe der Einheiten (A) + (B) + (C) gleich 100 % ist, und die besitzen :
- einen Polydispersitätsindex I ≦ 2,2
- eine Risszähigkeit ≧ 45 cN/tex
- einen Young-Modul ≧ 3,8 GPa
- eine Dehnung ≦ 25 %
- eine Farbe, definiert durch die Leuchtdichte bzw.Leuchtkraft Y > 25 %, den Weissgrad DB < 30, den Gelbmassstab bzw.Vergilbungszahl IJ > 170, dadurch gekennzeichnet, dass eine Lösung von Polyamid-imid einer Konzentration zwischen 4 und 35 % in einem Lösungsmittel oder Lösungsmittelgemisch, enthaltend 5 bis 100 Gew.-% Dimethylethylenharnstoff und 0 bis 55 % eines wasserfreien polaren Lösungsmittels, wie N-Methyl-pyrrolidon, Dimethylacetamid, Dimethylformamid, Tetramethylharnstoff oder γ-Butyrolacton, in ein wässriges binäres oder ternäres Fällbad gesponnen wird, das ein Lösungsmittelgemish im Verhältnis von 30 bis 80 Gew.-% Lösungsmittel und 20 bis 70 % Wasser enthält, und bei einer Temperatur zwischen 15°C und 40°C gehalten wird, dass die Filamente im Gelzustand um mindestens 100 % verstreckt werden, dass mit Wasser gewaschen wird, dann mit bekannten Mitteln getrocknet wird, und die Filamente um mindestens 150 % bei einer Temperatur von mindestens 150°C überstreckt werden, wobei der Gesamtverstreckungsgrad mindestens 250 % beträgt.

2. Verfahren zur Herstellung von synthetischen, hitzebeständigen Filamenten, Fäden und Fasern auf Basis von Polyamiden-iiden gemäss Anspruch 1, dadurch gekennzeichnet, dass das Fällbad als Lösungsmittel Dimethylformamid, Dimethylethylenharnstoff oder deren Gemisch enthält.
